# EUROPÄISCHE PATENTSCHRIFT

(11) **EP 1 705 285 B1**
(45) Veröffentlichungstag und Bekanntmachung des Hinweises auf die Patenterteilung: **01.12.2010**
(21) Anmeldenummer: 05102374.5
(22) Anmeldetag: 24.03.2005
(51) Int. Cl.: D06M 13/144, D06M 13/148, D06M 15/03, D06M 13/432, D06M 11/13, D06M 11/38, D06M 11/44, D06M 13/325, D06M 11/67, D06M 11/11, D06M 11/60

(54) **Verfahren zur Stabilisierung von Cellulosefasern, insbesondere einer textilen Warenbahn enthaltend Cellulosefasern**
Process for the stabilisation of cellulosic fibres, especially of a textile web comprising cellulosic fibres
Procédé de stabilisation de fibres cellulosiques, notamment d'une bande textile comprenant des fibres cellulosiques

(43) Veröffentlichungstag der Anmeldung: 27.09.2006
(73) Patentinhaber: Benninger AG, CH-9240 Uzwil (CH)
(72) Erfinder: Bechtold, Thomas c/o Inst. für Textilchemie and, 6850, Dornbirn (AT); Ibanescu, Constanta c/o Inst. für Textilchemie &, 6850, Dornbirn (AT); Schimper, Christian c/o Inst. für Textilchemie and, 6850, Dornbirn (AT)
(74) Vertreter: Hepp, Dieter

(56) Entgegenhaltungen:
- WO-A-03/050346
- DE-A1- 2 405 006
- GB-A- 516 162
- GB-A- 612 745
- GB-A- 727 882

## Beschreibung

Die Erfindung betrifft ein Verfahren zur Stabilisierung von Cellulosefasern, insbesondere von im wesentlichen ausschliesslich Cellulosefasern umfassenden Materialien gemäss dem Oberbegriff des unabhängigen Verfahrensanspruchs. Die Erfindung betrifft weiter die Verwendung einer wasserbindenden Komponente als Zusatz in einer Behandlungslösung zur Stabilisierung von Cellulosefasern oder von insbesondere im wesentlichen ausschliesslich Cellulosefasern umfassenden Materialien.

Die Behandlung von Cellulosefasern und Materialien, welche aus Cellulosefasern bestehen oder diese umfassen, wie beispielsweise Baumwollmaterialien, in alkalischem Milieu ist im Stand der Technik bekannt. Diese alkalische Behandlung wird häufig unter dem Begriff der Mercerisierung zusammengefasst, gelegentlich wird auch zwischen Mercerisierung (höhere Laugenkonzentration und Spannung der Ware) und Laugierung (niedrigere Laugenkonzentration, keine Warenspannung) unterschieden. Oftmals wird auch zwischen Mercerisierung einerseits und Ammoniakbehandlung andererseits differenziert (vergl. Bernard P. Corbman, Textiles: Fiber to Fabric, 6th Edition 1983, McGraw-Hill Book Company).

Die GB 612,745 beschreibt ein Verfahren zur Behandlung von regenerierten Cellulosefasern, welches das Schrumpfen des Stoffs bei erneuter Nässe verhindert. Dabei kann in einem von vielen Verfahrensschritten eine Lösung aus 6-13% NaOH und einer wasserbindenden Substanz als Quellmittellösung eingesetzt werden.

In der GB 516,162 wird ein Verfahren zur waschfesten Griffverhärtung ("stiffening") von Cellulosefasern offenbart, bei welchem keine Pergamentierung stattfindet. Dabei werden bekannte Quellmittel in geringen Konzentrationen unter Zusatz von Calcium- oder Magnesiumsalzen eingesetzt. Zusätzlich kann noch Glycerin oder Harnstoff eingesetzt werden.

Die DE 2 405 006 offenbart ein Verfahren zur Durchführung einer Quellung von Cellulosefasern mit verkürzter Tränkungszeit des Textilguts in der Quellmittellösung. Die Verkürzung der Tränkungszeit wird durch die Zugabe von geringen Mengen an Alkohol zur Quellmittellösung erreicht.

Bei tiefen Temperaturen oder hohem Druck liegt Ammoniak als wasserfreies flüssiges Quellmittel vor, welches zwar sehr konzentriert ist, jedoch eine wesentlich schwächere Lauge darstellt als wässrige Alkalilösungen. Dementsprechend erfolgt eine veränderte Quellung der Cellulosestruktur und es bildet sich eine begrenzt stabile Form der Cellulose, die unter dem Begriff Cellulose III zusammengefaßt wird. Der Effekt einer Flüssigammoniakbehandlung ist insbesondere bei Entfernung des Ammoniaks durch Abdampfen vorhanden und ist im Verhalten mit einer schwach alkalischen "Fixierung" vergleichbar. Wird das Textil in den folgenden Behandlungsschritten alkalisch bearbeitet, so geht der Effekt einer vorhergehenden Ammoniakbehandlung zum größten Teil verloren. Die Behandlung von Textilien in flüssigem Ammoniak ist daher von geringer Permanenz, jedoch von großer Bedeutung wenn der Behandlungsschritt unmittelbar vor einer Hochveredlung angeordnet wird. Der Hochveredlungsprozess kann dabei als Trockenvernetzung oder als Feuchtvernetzung durchgeführt werden. Durch diese Fixierung entstehen textile Produkte mit besten Knittereigenschaften und weichem Griff. Diese Besonderheit erklärt, warum der sicherheitstechnisch aufwendige, prozesstechnisch anspruchsvolle und damit sehr teure Prozess, einer Behandlung von Baumwolltextilien in flüssigem Ammoniak, durchgeführt wird.

Entsprechend der Bedeutung der Ammoniakbehandlung vorgängig zu einer Hochveredlung wurden verschiedenste Alternativen mit geringem Erfolg erprobt. Hierzu gehören Verwendung wässriger Ammoniaklösungen, Einsatz anderer Amine und Quellmittel (Cuoxamlösungen, Thiocyanate). Generell haben diese Prozesse jedoch keine vorteilhaften Behandlungsresultate erreicht.

Obschon das Ammoniakverfahren also in der Praxis durchaus auch gewisse Vorteile aufweist, ist nachteilig bei diesem Verfahren der aufgrund des zu verflüssigenden Ammoniaks notwendige, hohe konstruktive Aufwand der Behandlungsvorrichtungen bzgl. deren Dichtigkeit in Verbindung mit strikt kontrollierten Druck-und/oder Temperaturbedingungen, und damit verbundene, hohe Kosten einer solchen Anlage.

Es ist daher eine Aufgabe der Erfindung, die Nachteile des Stands der Technik, insbesondere des Ammoniakverfahrens, zu überwinden, also ein alternatives Verfahren zur Stabilisierung von Cellulosefasern und/oder eines Cellulosefasern enthaltenden Materials, insbesondere einer textilen Warenbahnen enthaltend Cellulosefasern bereitzustellen, welches einfach, kostengünstig und vorzugsweise auf konventionellen Behandlungsvorrichtungen durchführbar ist, wobei sich Fasereigenschaften nach dem Stabilisierungsverfahren - bzw. ggf. nach einer anschliessenden Hochveredelung - ergeben, welche mit denen vergleichbar oder besser sind, als sie durch eine konventionelle Ammoniakbehandlung - bzw. ggf. nach einer anschliessenden Hochveredelung - im Stand der Technik erzielt werden.

Diese Aufgabe wird gelöst durch ein Verfahren zur Stabilisierung von Cellulosefasern mit den Merkmalen des unabhängigen Verfahrensanspruchs sowie der Verwendung einer wasserbindenden Komponente als Zusatz in einer Behandlungslösung zur Stabilisierung von Cellulosefasern.

Das erfindungsgemässe Verfahren zur Stabilisierung von Cellulosefasern, insbesondere von im wesentlichen ausschliesslich Cellulosefasern umfassenden Materialien, ist dadurch gekennzeichnet, dass die Cellulosefasern mit einer Behandlungslösung in Kontakt gebracht werden, wobei die Behandlungslösung umfasst:
(a) eine wasserbindende Komponente,
(b) ein Quellmittel, sowie
(c) Wasser,
wobei das Cellulosefasern enthaltende Material, insbesondere die textile Warenbahn enthaltend Cellulosefasern, im wesentlichen, vorzugsweise vollständig, frei ist von auf regenerierter Cellulose basierenden Garnen und Fasern, wobei der Anteil der wasserbindenden Komponente (a) an der Behandlungslösung mindestens 10 Gew.-% beträgt, vorzugsweise zwischen 10 Gew.-% und 90 Gew.-%, und wobei die Komponenten (a), (b) und (c) und ihre Anteile and der Behandlungslösung derart ausgewählt sind, dass eine Quellung der Cellulosefasern vorwiegend in amorphen Bereichen bewirkt wird.Die zu behandelnden Cellulosefasern liegen besonders bevorzugt als textile Warenbahn vor; aber auch die Behandlung von nichtbahnförmigen Cellulosefasern, wie bspw. Fäden, Garnen etc. ist im Rahmen der Erfindung möglich. Durch das Vorsehen einer wasserbindenden Komponente (a) kann der Wassergehalt der Behandlungslösung variiert und insbesondere niedrig eingestellt werden, so dass Resultate erhalten werden, welche mit denen der wasserfreien Ammoniakbehandlung vergleichbar bzw. überlegen sind. Jedoch muss der Wassergehalt (c) zumindest derart hoch gewählt sein, dass sich eine homogene Lösung insbesondere des Quellmittels (b) ergibt. Trotz dieses Restwassergehalts ergeben sich jedoch überraschend Eigenschaften der behandelten Fasern, welche den Eigenschaften von Fasern, welche einer aus dem Stand der Technik bekannten Ammoniakbehandlung unterzogen wurden, vergleichbar sind bzw. diese sogar übertreffen. Die wasserbindende Komponente bindet einen Teil des Wassers der Behandlungslösung vorzugsweise in einer sog. Hydratschicht bzw. über Wasserstoffbrücken, so dass dieser Wasseranteil nicht dem freien Wasseranteil zuzurechnen ist. Der freie Wasseranteil, also der nicht von der wasserbindenden Komponente (a) gebundene Anteil des Wassers (c), kann somit über die Auswahl und/oder die Menge der wasserbindenden Komponente (a) eingestellt und insbesondere minimiert werden.

Gemäss der vorliegenden Erfindung sind die Cellulosefasern bzw. die Cellulosefasern umfassenden Materialien im wesentlichen, vorzugsweise vollständig frei von auf regenerierter Cellulose basierenden Garnen und Fasern. Unter auf regenerierter Cellulose basierenden Garnen und Fasern werden hierbei insbesondere verstanden: Viskose (CV), Lyocellfasern (CLY), Modal (CMD), nach dem Kupferammoniakspinnverfahren hergestellte Cellulosefasern (CU), Viskosechemieseide, Reyon, Viskosespinnseide, Zellwolle, Kupferchemieseide, Kupferchemiespinnfaser, Modifier- oder Modalfasern, (HWM) Polynosic (vergl. M. Peter, Handbuch für Textilingenieure und Textilpraktiker, Grundlagen der Textilveredlung, 10. Auflage 1970, Dr. Spohr-Verlag, Stuttgart).

Gemäss einer weiteren Ausführungsform der Erfindung wird als eine wasserbindende Komponente (a) ein Alkohol, insbesondere ein mehrwertiger, vorzugsweise aliphatischer Alkohol, verwendet, besonders bevorzugt ausgewählt aus der Gruppe bestehend aus Methanol, Ethanol, 1-Propanol, 2-Propanol, 1,3-Propandiol, 1,2-Propandiol, 1,2,3-Propantriol, 1-Butanol, 2-Butanol, tert.-Butylalkohol, 1,2-Butandiol, 1,3-Butandiol, 1,4-Butandiol, 2,3-Butandiol und Mischungen hiervon. Eine derartige Komponente (a) weist unter gängigen Behandlungsbedingungen in flüssiger Phase, wie im einleitenden Teil beschrieben, ihrerseits zusätzlich und besonders vorteilhaft Lösungsmitteleigenschaften auf, zusätzlich zum vorhandenen Wasser.

Alternativ oder zusätzlich zu einer der vorstehend genannten, wasserbindenden Komponenten (a) wird in einer weiteren bevorzugten Ausführungsform der Erfindung als eine wasserbindende Komponente (a) ein Feststoff der Behandlungslösung beigegeben, welcher ausgewählt ist aus der Gruppe bestehend aus Kohlenhydraten wie z.B. Glucose, Saccharose, Fructose, Galaktose, Mannose, sowie andere Monosaccharide, Disaccharide, Oligosacharide, deren entsprechende Carbonsäurederivate wie Gluconsäuren, Glucuronsauren; Harnstoff, anorganischen Salzen (insbesondere mit Kationen wie z.B Natrium, Kalium, Ammonium, Magnesium, Calzium; und Anionen wie z.B. Chlorid, Nitrat, Sulfat, Phosphat, Polyphosphat, Silikat; und Mischungen hiervon); besonders bevorzugte anorganische Salze sind NaCl, KCl, MgCl₂, Na₂SO₄, K₂SO₄, MgSO₄, Na₃PO₄, K₃PO₄, NaNO₃, KNO₃, Mg (NO₃)₂; oder Mischungen davon. Diese Stoffe sind derart auszuwählen und/oder werden in ihrer Menge derart beigegeben, dass sie sich in der vorstehend genannten, flüssigen wasserbindenden Komponente (a) und/oder dem Wasser (c) löst, so dass sich eine homogene Behandlungslösung ergibt.

In einer besonders bevorzugten Ausführungsform wird als wasserbindende Komponente (a) entweder 1,2,3-Propantriol oder NaCl, oder Mischungen hiervon verwendet; diese wasserbindenden Komponenten (a) haben sich in der Praxis als besonders vorteilhaft aufgrund einfacher Handhabbarkeit sowie gängiger und kostengünstiger Verfügbarkeit sowie guten bis hervorragenden resultierenden Fasereigenschaften erwiesen.

Gemäss der Erfindung beträgt der Anteil der wasserbindenden Komponente (a) an der Behandlungslösung mindestens 10 Gew.-%. Die vorzugsweise einzusetzende Menge an wasserbindender Komponente (a) kann vom Fachmann aufgrund von Routineversuchen und/oder Berechnung, insbesondere in Abhängigkeit von der Löslichkeit bzw. Mischbarkeit mit Wasser und der Verträglichkeit mit dem Quellmittel (b), leicht ermittelt werden. Gegebenenfalls kann der Anteil an wasserbindender Komponente (a) bis zu 90 Gew.-% betragen. Besonders bevorzugt macht der Anteil der Komponente (a) an der Behandlungslösung den grössten Einzelanteil der gesamten Behandlungslösung aus.

Gemäss einer besonders vorteilhaften Ausführungsform der Erfindung ist der Anteil und/oder die Art der wasserbindenden Komponente (a) an der Behandlungslösung derart ausgewählt, dass ein verfügbarer, freier Wasseranteil - als der nicht von der wasserbindenden Komponente (a) gebundene Wasseranteil - der Behandlungslösung von höchstens 35 mol/l, vorzugsweise von höchstens 25 mol/l, besonders bevorzugt von höchstens 15 mol/l resultiert.

Besonders vorteilhaft ist der Anteil und/oder die Art der wasserbindenden Komponente (a) an der Behandlungslösung derart ausgewählt, dass im wesentlichen Werte der Fasersteifigkeit (feststellbar durch den Griff), Faserquellung (feststellbar durch Querschnitt, Röntgenbeugung), Farbstoffaufnahme (feststellbar durch Färbeversuche), Vernetzbarkeit in der Hochveredlung (feststellbar durch Trocken- und Nassknittererholungswinkel (insbesondere bei guter Dimensionsstabilität), Scheuerwerte und Festigkeit) erhalten werden, wie sie bei der konventionellen Behandlung in Flüssigammoniak erhalten werden.

Als Quellmittel (b) wird besonders bevorzugt eine Chemikalie oder eine Mischung von Chemikalien verwendet, welche insbesondere bei einer Konzentration von bereits 1 mol/l in der Behandlungslösung und bei einem Wasseranteil von etwa 85 Gew.-% in einem pH Wert von >= 9, vorzugsweise von >= 11, besonders bevorzugt von >= 13 resultiert. Selbstverständlich kann im Rahmen der Erfindung die Einstellung der genannten pH Werte zusätzlich auch durch geeignete Auswahl und Anteil der wasserbindenden Komponente (a) unterstützt werden.

In weiteren, besonders vorteilhaften Ausführungsformen der Erfindung wird als Quellmittel (b) mindestens eine Chemikalie eingesetzt, welche ausgewählt ist aus der Gruppe bestehend aus Alkalimetallhydroxiden, Erdalkalimetallhydroxiden, Aminen (insbesondere Ethanolamin, Diethanolamin, Triethanolamin, Ethylendiamin, Diethylendiamin, Triethylendiamin, Hexamethylendiamin, Hexamethylentetramin, Diethylamin, Triethylamin, Isopropylamin, t-Butylamin, Glycin, Serin), Thiocyanaten (insbesondere Natrium-, Kalium-, Ammonium-, und/oder Calciumthiocyanat), Iodide (insbesondere Kalium-und/oder Natriumiodid), Metallkomplexen (insbesondere Eisen-Weinsäure-Natronlauge, Lösungen der Cuen- bzw. Cuoxamkomplexe), Ammoniak-Lösung, und Mischungen hiervon.

In Verfahren gemäss der vorliegenden Erfindung sind die Komponenten (a), (b) und (c) und ihre Anteile an der Behandlungslösung derart ausgewählt, dass eine Quellung der Cellulosefasern vorwiegend in amorphen Bereichen bewirkt wird. Es wird derzeit angenommen, dass durch das vorgeschlagene Verfahren eine Quellung der Cellulosefasern vorwiegend in amorphen Bereichen erfolgt (Bildung von Cellulose III/IV), wohingegen bei der Mercerisierung in flüssiger Phase vorwiegend in kristallinen Bereichen erfolgt (Bildung von Cellulose II); hierdurch können gemäss der Erfindung besonders vorteilhafte Fasereigenschaften erzielt werden, welche mit jenen des Ammoniakverfahrens vergleichbar oder diesen sogar überlegen sind.

Typischerweise wird das erfindungsgemässe Verfahren zur Stabilisierung bei einer Temperatur zwischen -10°C und 180°C, bevorzugt bei einer Temperatur zwischen 15°C und 105°C durchgeführt. Bei Durchführung als batch-Prozess beträgt die Verweilzeit vorteilhaft zwischen 1 h und 4 h, bei kontinuierlicher Durchführung beträgt die Verweilzeit im Behandlungsbad vorteilhaft zwischen 1 und 30 min. Wichtig ist hierbei jedenfalls, die Zusammensetzung der Behandlungslösung entsprechend der Erfindung der möglichen Behandlungszeit anzupassen.

Selbstverständlich können die im Rahmen der im Stand der Technik üblicherweise zu optimierenden Parameter wie Behandlungsdauer, Behandlungstemperatur und Warenspannung während der Behandlung auch im Rahmen des erfindungsgemässen Verfahrens, insbesondere auf den jeweiligen Anwendungsfall abgestimmt, eingestellt werden. Die Einstellung dieser Parameter kann vom Fachmann, ggf. auf der Basis von Routineversuchen, leicht vorgenommen werden.

In besonders vorteilhaften Ausführungsformen des erfindungsgemässen Verfahrens wird nach der Quellbehandlung eine Hochveredelung der Cellulosefasern oder des insbesondere im wesentlichen ausschliesslich Cellulosefasern umfassenden Materials durchgeführt. Unter Verfahren der Hochveredlung werden hier und im folgenden Verfahren verstanden, welche die Gebrauchstüchtigkeit des Fertigerzeugnisses nach einer oder mehreren Richtungen hin in einer dauerhaften Art verbessern, insbesondere durch Änderung des Warenbildes durch mechanische Einwirkung (z.B. Ratinieren, Moirieren, Gaufrieren, Plissieren, Erzeugen von Glanzeffekten, etc.), durch chemische Einwirkung (z.B. Erzeugen von Durchbrucheffekten, Dévorant, Luftspitzen, Steifausrüstungen, Quellungsverfahren, Steif-Appreturen, Versehen mit Einbügelstoffen, Weichmachen, Mattieren, Metallisierung) oder durch kombinierte mechanische/chemische Behandlung (z.B. Cloqués, Seersucker, Kräuselkrepp, Craquelé, Klebcloqués), aber auch Verfahren zur Erhöhung des Gebrauchswerts zur Bewirkung von besserer Fülle, Widerstandsfähigkeit, Quellfestigkeit, Schrumpffreiheit, Knitterfreiheit, etc. (siehe hierzu auch M. Peter, Handbuch für Textilingenieure und Textilpraktiker, Grundlagen der Textilveredlung, 10. Auflage 1970, Dr. Spohr-Verlag, Stuttgart). Besonders bevorzugte Verfahren zur Hochveredelung sind Schock-Trocknungs-Kondensations verfahren oder Verfahren zur Feuchtvernetzung. Es hat sich in der Praxis gezeigt, dass das erfindungsgemässe Verfahren zur Stabilisierung überraschenderweise oftmals insbesondere nach einem anschliessenden Hochveredlungsverfahren herausragend zum Tragen kommt.

Es ist daher im Rahmen der Erfindung besonders vorteilhaft, in Abhängigkeit von einer nach der Hochveredelung zu erzielenden Eigenschaft die Komponenten (a), (b) und (c) der Behandlungslösung auszuwählen und/oder in ihren Anteilen an der Behandlungslösung aufeinander abzustimmen. Eine derartige Anpassung der individuellen Behandlungslösung in Abhängigkeit einer nach der Hochveredlung gewünschten Eigenschaft ist vom Fachmann in Routineversuchen leicht vorzunehmen. Insbesondere hohe Laugenkonzentration beeinflusst die Modifikation der Cellulosefaser in Richtung der konventionellen Mercerisation; geringere Laugenkonzentrationen und höherer Anteil an der wasserbindenden Komponente (a) verschieben das erzielbare Produktprofil näher zu Resultaten der konventionellen Flüssigammoniakbehandlung. Unterschiede in den Eigenschaften werden insbesondere durch die Auswahl der Komponenten (a) und (b) bzw. deren Mischungsverhältnisse in der Behandlungslösung gesteuert. Z.B. kann durch Erhöhung der Laugenkonzentration der Griff des Textils steifer erhalten werden, während bei verminderter Laugenkonzentration der Griff des Textils weicher wird. Ebenso erhöht sich das Wasserrückhaltevermögen mit höherer Laugenkonzentration, was die Unterschiede zu Ergebnissen der konventionellen Flüssigammoniakbehandlung vergrössert.

Die Hochveredlung kann hierbei nach der Behandlung mit der erfindungsgemässen Behandlungslösung entweder mit oder ohne Zwischentrocknung durchgeführt werden.

Eine besonders vorteilhafte Eigenschaft des erfindungsgemässen Verfahrens ist, dass die Behandlung ohne gebundene Warenführung erfolgen kann. Durch die insgesamt im Rahmen der Erfindung verringerte Faserquellung treten auch wesentlich geringere Schrumpfkräfte auf, so dass auch der Einsprung der Ware geringer ist als bei Mercerisierverfahren in flüssiger Phase gemäss Stand der Technik.

Die Erfindung betrifft weiter die Verwendung einer wasserbindenden Komponente als Zusatz in einer Behandlungslösung zur Stabilisierung von Cellulosefasern, oder von insbesondere im wesentlichen ausschliesslich Cellulosefasern umfassenden Materialien, zur Erhöhung des resultierenden Anteils der in amorphen Bereichen gequollenen Cellulosefasern und/oder zur Verringerung des resultierenden Anteils der in kristallinen Bereichen gequollenen Cellulosefasern, wobei die Cellulosefasern im wesentlichen, vorzugsweise vollständig, frei sind von auf regenerierter Cellulose basierenden Garnen und Fasern, und
wobei der Anteil der wasserbindenden Komponente an der Hehandltingslösung mindestens 10 Gew.-%, vorzugsweise zwischen 10 Gew.-% und 90 Gew.-% beträgt.

Die Erfindung wird nachfolgend anhand eines konkreten Ausführungsbeispiels näher erläutert, ohne dass der Gegenstand der Erfindung jedoch hierauf zu beschränken wäre.

Ein Textil aus 100% Baumwolle wurde bei Raumtemperatur mit den in Tabelle 1 genannten Behandlungslösungen auf einem Foulard mit 1 m/min Warengeschwindigkeit mit einer Flottenaufnahme von 50 - 66% imprägniert und 4 h bei RT in der Lösung verweilt. Anschliessend wurde mit kaltem Weichwasser ausgewaschen, mit 1 ml/l Essigsäure neutralisiert, bei 40°C getrocknet und nach dem üblichen STK-Verfahren (STK = Schock Trocknung Kondensation) hochveredelt. Für die Hochveredlung wurden bei einer Flottenaufnahme von rund 50-70% 40 g/l Arkofix® NDF (DMDHEU-basiertes Produkt, Clariant AG, Basel, Schweiz) und 10 g/l MgCl₂ als Katalysator eingesetzt. Nach 1 min Trocknung bei 130°C erfolgte Kondensation bei 170°C (Dauer 45 sec).

Eine Bewertung des erreichten Effekts erfolgt durch Bestimmung des Wasserrückhaltevermögens (WRV) und des Trockenknitterwinkels (TKW K+S) nach DIN 53890 mit 5 Minuten Erholungszeit, der Steifigkeit (%) und der Schrumpfung (%) des ausgerüsteten Produkts. Zum Vergleich sind Resultate jeweils nach einer Behandlung mit 125 bzw. 200 g/l NaOH bzw. KOH in Wasser und nach einer Flüssigammoniakbehandlung, und anschließender, identischer Hochveredlung aufgeführt. Es zeigt sich, dass die resultierenden Eigenschaften des Textils unter Verwendung des erfindungsgemässen Verfahrens nach der Hochveredlung mit den Eigenschaften eines Textils nach einer Ammoniakbehandlung mit nachfolgender, identischer Hochveredlung vergleichbar, bzw. überlegen ist. Hohe TKW bestätigen gutes Knitterverhalten der erfindungsgemäss behandelten Proben, insbesondere im Vergleich zu den konventionell NH₃ behandelten Proben. Die konventionelle Mercerisation fällt bei den Ergebnissen deutlich ab. Vergleichbare Werte bei Wasserrückhaltevermögen, Steifigkeit und Schrumpfung bestätigen die Möglichkeit durch systematische Anpassung der Zusammensetzung der Behandlungslösung Eigenschaften der textilen Materialien gezielt verändern zu können.

**Tabelle 1: Vergleichsmessungen**

| **Behandlung** | **NaOH** | **Glycerin** | **NaCl** | **TKW** | **WRV** | **Steifigk.** | **Schrumpf.** |
|---|---|---|---|---|---|---|---|
| | **g/l** | **g/l** | **g/l** | **°** | **%** | **%** | **%** |
| | 125 | 200 | - | 241,7 | 27,3 | 89,5 | 97,3 |
| | 125 | 230 | - | 221,7 | 35,7 | 102,6 | 94,5 |
| | 125 | 460 | - | 236,8 | 32,4 | 84,2 | 95,5 |
| | 125 | - | 100 | 196,6 | 32,5 | 92,1 | 93,6 |
| NH₃ (klassisch) | - | - | - | 243,6 | 27,9 | 105,3 | 92,9 |
| Merc./Laug. | 125 | - | - | 187,3 | 30,91 | 76,3 | 94,5 |
| Merc./Laug. | 200 | - | - | 188,8 | 35,02 | 97,4 | 86,6 |
| | | | | | | | |

| **Behandlung** | **KOH** | **Glycerin** | **NaCl** | **TKW** | **WRV** | **Steifigk.** | **Schrumpf.** |
|---|---|---|---|---|---|---|---|
| | **g/l** | **g/l** | **g/l** | **°** | **%** | **%** | **%** |
| | 175 | 200 | - | 231,8 | 26,1 | 89,5 | 97,3 |
| NH₃ (klassisch) | - | - | - | 243,6 | 27,9 | 105,3 | 92,9 |
| Merc./Laug. | 175 | - | - | 190,2 | 30,9 | 84,2 | 92,7 |
| Merc./Laug. | 280 | - | - | 203,5 | 36,5 | 115,8 | 85,0 |

## Patentansprüche

1. Verfahren zur Stabilisierung von Cellulosefasern und/oder eines Cellulosefasern enthaltenden Materials, insbesondere einer textilen Warenbahn enthaltend Cellulosefasern, **dadurch gekennzeichnet, dass** die Cellulosefasern mit einer Behandlungslösung in Kontakt gebracht werden, wobei die Behandlungslösung umfasst:
(a) eine wasserbindende Komponente,
(b) ein Quellmittel, sowie
(c) Wasser,
wobei das Cellulosefasern enthaltende Material, insbesondere die textile Warenbahn enthaltend Cellulosefasern, im wesentlichen, vorzugsweise vollständig, frei ist von auf regenerierter Cellulose basierenden Garnen und Fasern, wobei der Anteil der wasserbindenden Komponente (a) an der Behandlungslösung mindestens 10 Gew.-% beträgt, vorzugsweise zwischen 10 Gew.-% und 90 Gew.-%,
und wobei die Komponenten (a), (b) und (c) und ihre Anteile an der Behandlungslösung derart ausgewählt sind, dass eine Quellung der Cellulosefasern vorwiegend in amorphen Bereichen bewirkt wird.

2. Verfahren gemäss Anspruch 1, **dadurch gekennzeichnet, dass** das Cellulosefasern enthaltende Material, insbesondere die textile Warenbahn im wesentlichen ausschliesslich Cellulosefasern umfasst.

3. Verfahren gemäss einem der Ansprüche 1 oder 2, **dadurch gekennzeichnet, dass** als eine wasserbindende Komponente (a) ein Alkohol, insbesondere ein mehrwertiger, vorzugsweise aliphatischer Alkohol, verwendet wird, besonders bevorzugt ausgewählt aus der Gruppe bestehend aus Methanol, Ethanol, 1-Propanol, 2-Propanol, 1,3-Propandiol, 1,2-Propandiol, 1,2,3-Propantriol, 1-Butanol, 2-Butanol, tert.-Butylalkohol, 1,2-Butandiol, 1,3-Butandiol, 1,4-Butandiol, 2,3-butandiol und Mischungen hiervon.

4. Verfahren gemäss einem der Ansprüche 1 bis 3, **dadurch gekennzeichnet, dass** als eine wasserbindende Komponente (a) ein Feststoff der Behandlungslösung beigegeben wird, welcher ausgewählt ist aus der Gruppe bestehend aus Kohlenhydraten, Harnstoff, anorganischen Salzen und Mischungen hiervon.

5. Verfahren gemäss einem der Ansprüche 1 bis 4, **dadurch gekennzeichnet, dass** als wasserbindende Komponente (a) 1,2,3-Propantriol, NaCl und Mischungen hiervon verwendet werden.

6. Verfahren gemäss einem der Ansprüche 1 bis 5, **dadurch gekennzeichnet, dass** der Anteil der wasserbindenden Komponente (a) an der Behandlungslösung derart ausgewählt ist, dass ein verfügbarer, freier Wasseranteil der Behandlungslösung von höchstens 35 mol/l, vorzugsweise von höchstens 25 mol/l, besonders bevorzugt von höchstens 15 mol/l resultiert.

7. Verfahren gemäss einem der Ansprüche 1 bis 6, **dadurch gekennzeichnet, dass** als Quellmittel (b) eine Chemikalie oder eine Mischung von Chemikalien verwendet wird, welche insbesondere bei einer Konzentration von mindestens 1 mol/l in der Behandlungslösung in einem pH Wert von >= 9, vorzugsweise von >= 11, besonders bevorzugt von >= 13 resultiert.

8. Verfahren gemäss einem der Ansprüche 1 bis 7, **dadurch gekennzeichnet, dass** als Quellmittel (b) mindestens eine Chemikalie eingesetzt wird, welche ausgewählt ist aus der Gruppe bestehend aus Alkalimetallhydroxiden, Erdalkalimetallhydroxiden, Aminen, Thiocyanaten, Iodiden, Metallkomplexen, Ammoniak-Lösung, und Mischungen hiervon.

9. Verfahren gemäss einem der Ansprüche 1 bis 8, **dadurch gekennzeichnet, dass** die Stabilisierung bei einer Temperatur zwischen -10°C und 180°C, bevorzugt bei einer Temperatur zwischen 15°C und 105°C durchgeführt wird.

10. Verfahren gemäss einem der Ansprüche 1 bis 9, **dadurch gekennzeichnet, dass** nach der Quellbehandlung eine Hochveredelung der Cellulosefasern oder des insbesondere im wesentlichen ausschliesslich Cellulosefasern umfassenden Materials durchgeführt wird, insbesondere ein Schock-Trocknung-Kondensationsverfahren oder bevorzugt ein Verfahren der Feuchtvernetzung.

11. Verfahren gemäss Anspruch 10, **dadurch gekennzeichnet, dass** in Abhängigkeit von einer nach der Hochveredelung zu erzielenden Eigenschaft die Komponenten (a), (b) und (c) der Behandlungslösung ausgewählt und/oder in ihren Anteilen an der Behandlungslösung aufeinander abgestimmt werden.

12. Verfahren gemäss einem der Ansprüche 1 bis 11, **dadurch gekennzeichnet, dass** die Stabilisierung in einem kontinuierlichen Prozess ohne gebundene Warenführung erfolgt.

13. Verwendung einer wasserbindenden Komponente als Zusatz in einer Behandlungslösung zur Stabilisierung von Cellulosefasern, oder von insbesondere im wesentlichen ausschliesslich Cellulosefasern umfassenden Materialien, zur Erhöhung des resultierenden Anteils der in amorphen Bereichen gequollenen Cellulosefasern und/oder zur Verringerung des resultierenden Anteils der in kristallinen Bereichen gequollenen Cellulosefasern,
wobei die Cellulosefasern im wesentlichen, vorzugsweise vollständig, frei sind von auf regenerierter Cellulose basierenden Garnen und Fasern, und
wobei der Anteil der wasserbindenden Komponente an der Behandlungslösung mindestens 10 Gew.-%, vorzugsweise zwischen 10 Gew.-% und 90 Gew.-% beträgt.

## Claims

1. Process for stabilizing cellulose fibers and/or a material comprising cellulose fibers, especially a textile fabric web comprising cellulose fibers, **characterized in that** the cellulose fibers are contacted with a treatment solution comprising:
(a) a water-binding component,
(b) a swelling agent, and
(c) water,
the material comprising cellulose fibers, especially the textile fabric web comprising cellulose fibers, being essentially, preferably completely, free of yarns and fibers based on regenerated cellulose, the fraction of the treatment solution which is attributable to the water-binding component (a) being at least 10% by weight and preferably between 10% by weight and 90% by weight, and the components (a), (b) and (c) and their fractions in the treatment solution being selected such as to effect swelling of the cellulose fibers in amorphous regions predominantly.

2. Process according to Claim 1, **characterized in that** the material comprising cellulose fibers, especially the textile fabric web, comprises essentially only cellulose fibers.

3. Process according to Claim 1 or Claim 2, **characterized in that** the one water-binding component (a) comprises an alcohol, in particular a polyhydric, preferably aliphatic alcohol, more preferably selected from the group consisting of methanol, ethanol, 1-propanol, 2-propanol, 1,3-propanediol, 1,2-propanediol, 1,2,3-propanetriol, 1-butanol, 2-butanol, tert-butyl alcohol, 1,2-butanediol, 1,3-butanediol, 1,4-butanediol, 2,3-butanediol and mixtures thereof.

4. Process according to any one of Claims 1 to 3, **characterized in that** one water-binding component (a) admixed to the treatment solution is a solid selected from the group consisting of carbohydrates, urea, inorganic salts and mixtures thereof.

5. Process according to any one of Claims 1 to 4, **characterized in that** 1,2,3-propanetriol, NaCl and mixtures thereof are used as water-binding component (a).

6. Process according to any one of Claims 1 to 5, **characterized in that** the fraction of the treatment solution which is attributable to the water-binding component (a) is selected so as to result in an available, free water content of the treatment solution of not more than 35 mol/l, preferably of not more than 25 mol/l and more preferably of not more than 15 mol/l.

7. Process according to any one of Claims 1 to 6, **characterized in that** the swelling agent (b) comprises a chemical or a mixture of chemicals which especially in a concentration of at least 1 mol/l in the treatment solution results in a pH of >= 9, preferably of >= 11 and more preferably of >= 13.

8. Process according to any one of Claims 1 to 7, **characterized in that** the swelling agent (b) comprises at least one chemical selected from the group consisting of alkali metal hydroxides, alkaline earth metal hydroxides, amines, thiocyanates, iodides, metal complexes, ammonia solution and mixtures thereof.

9. Process according to any one of Claims 1 to 8, **characterized in that** the stabilizing is carried out at a temperature between -10°C and 180°C and preferably at a temperature between 15°C and 105°C.

10. Process according to any one of Claims 1 to 9, **characterized in that** the swelling treatment is followed by a high grade finishing operation on the cellulose fibers or in particular on the material comprising essentially only cellulose fibers, in particular a shock drying condensation process or preferably a process of moist crosslinking.

11. Process according to Claim 10, **characterized in that** depending on a property to be achieved after the high grade finishing operation the components (a), (b) and (c) of the treatment solution are selected and/or mutually coordinated with regard to their fractions in the treatment solution.

12. Process according to any one of Claims 1 to 11, **characterized in that** the stabilizing is effected in a continuous operation without the material being held in a constrained condition.

13. Use of a water-binding component as an additive in a treatment solution for stabilizing cellulose fibers or especially materials comprising essentially only cellulose fibers, for enhancing the resulting fraction of the cellulose fibers swollen in amorphous regions and/or for reducing the resulting fraction of cellulose fibers swollen in crystalline regions,
the cellulose fibers being essentially, preferably completely, free of yarns and fibers based on regenerated cellulose, and
the fraction of the treatment solution which is attributable to the water-binding component being at least 10% by weight and preferably between 10% by weight and 90% by weight.

## Revendications

1. Procédé pour la stabilisation de fibres de cellulose et/ou d'un matériau contenant des fibres de cellulose, en particulier une bande de matériau textile contenant des fibres de cellulose, **caractérisé en ce que** les fibres de cellulose sont mises en contact avec une solution de traitement, où la solution de traitement comprend :
(a) un composant liant l'eau,
(b) un agent gonflant, ainsi que
(c) de l'eau,
où le matériau contenant des fibres de cellulose, en particulier la bande de matériau textile contenant des fibres de cellulose est essentiellement, de préférence totalement, exempt de fils et de fibres à base de cellulose régénérée, où la proportion des composants (a) liant l'eau est d'au moins 10% en poids par rapport à la solution de traitement, de préférence entre 10% en poids et 90% en poids,
et où les composants (a), (b) et (c) et leurs proportions, par rapport à la solution de traitement, sont choisis de manière telle qu'un gonflement des fibres de cellulose est provoqué principalement dans les zones amorphes.

2. Procédé selon la revendication 1, **caractérisé en ce que** le matériau contenant des fibres de cellulose, en particulier la bande de matériau textile, comprend de manière essentiellement exclusive des fibres de cellulose.

3. Procédé selon l'une quelconque des revendications 1 ou 2, **caractérisé en ce qu'**on utilise comme composant liant l'eau (a) un alcool, en particulier un alcool polyvalent, de préférence aliphatique, de manière particulièrement préférée choisi dans le groupe constitué par le méthanol, l'éthanol, le 1-propanol, le 2-propanol, le 1,3-propanediol, le 1,2-propanediol, le 1,2,3-propanetriol, le 1-butanol, le 2-butanol, l'alcool tert-butylique, le 1,2-butanediol, le 1,3-butanediol, le 1,4-butanediol, le 2,3-butanediol et leurs mélanges.

4. Procédé selon l'une quelconque des revendications 1 à 3, **caractérisé en ce qu'**on ajoute à la solution de traitement, comme composant liant l'eau (a) un solide qui est choisi dans le groupe constitué par les hydrates de carbone, l'urée, les sels inorganiques et leurs mélanges.

5. Procédé selon l'une quelconque des revendications 1 à 4, **caractérisé en ce qu'**on utilise comme composant liant l'eau (a) du 1,2,3-propanetriol, du NaCl et leurs mélanges.

6. Procédé selon l'une quelconque des revendications 1 à 5, **caractérisé en ce que** la proportion de composant liant l'eau (a) par rapport à la solution de traitement est choisie de manière telle qu'on obtient une proportion d'eau libre, disponible de la solution de traitement de 35 moles/l tout au plus, de préférence de 25 moles/l tout au plus, de manière particulièrement préférée de 15 moles/l tout au plus.

7. Procédé selon l'une quelconque des revendications 1 à 6, **caractérisé en ce qu'**on utilise comme agent gonflant (b) un produit chimique ou un mélange de produits chimiques, qui résulte, en particulier en une concentration d'au moins 1 mole/l dans la solution de traitement, en un pH ≥ 9, de préférence ≥ 11, de manière particulièrement préférée ≥ 13.

8. Procédé selon l'une quelconque des revendications 1 à 7, **caractérisé en ce qu'**on utilise comme agent gonflant (b) au moins un produit chimique qui est choisi dans le groupe constitué par les hydroxydes de métal alcalin, les hydroxydes de métal alcalino-terreux, les amines, les thiocyanates, les iodures, les complexes métalliques, une solution d'ammoniaque et leurs mélanges.

9. Procédé selon l'une quelconque des revendications 1 à 8, **caractérisé en ce que** la stabilisation est réalisée à une température entre -10 et 180°C, de préférence à une température entre 15 et 105°C.

10. Procédé selon l'une quelconque des revendications 1 à 9, **caractérisé en ce qu'**on réalise, après le traitement de gonflement, un anoblissement des fibres de cellulose ou du matériau comprenant en particulier de manière essentiellement exclusive des fibres de cellulose, en particulier un procédé de séchage-condensation choc ou de préférence un procédé de liaison humide.

11. Procédé selon la revendication 10, **caractérisé en ce que** les composants (a), (b) et (c) de la solution de traitement sont choisis et/ou adaptés les uns aux autres dans leurs proportions par rapport à la solution de traitement en fonction d'une propriété à obtenir après l'anoblissement.

12. Procédé selon l'une quelconque des revendications 1 à 11, **caractérisé en ce que** la stabilisation est réalisée dans un procédé continu, sans guidage lié du matériau.

13. Utilisation d'un composant liant l'eau comme additif dans une solution de traitement pour la stabilisation de fibres de cellulose ou de matériaux comprenant en particulier de manière essentiellement exclusive des fibres de cellulose, en vue d'augmenter la proportion obtenue des fibres de cellulose gonflées dans les zones amorphes et/ou de diminuer la proportion obtenue des fibres de cellulose gonflées dans les zones cristallines,
où les fibres de cellulose sont essentiellement, de préférence totalement, exemptes de fils et de fibres à base de cellulose régénérée et
où la proportion de composant liant l'eau est d'au moins 10% en poids par rapport à la solution de traitement, de préférence entre 10% en poids et 90% en poids.
